# FASCICULE DE BREVET EUROPEEN

(11) **EP 0 059 864 B1**
(45) Date de publication et mention de la délivrance du brevet: **30.10.1985**
(21) Numéro de dépôt: 82101225.9
(22) Date de dépôt: 18.02.1982
(51) Int. Cl.: C22C 33/00

(54) **Procédé d'élaboration d'alliages métalliques amorphes à base de fer, de phosphore, de carbone et de chrome**
Verfahren zur Herstellung amorpher Metallegierungen aus Eisen, Phosphor, Kohlenstoff und Chrom
Process for manufacturing amorphous metal alloys based on iron, phosphorus, carbon and chromium

(30) Priorité: 27.02.1981 FR 8103978
(43) Date de publication de la demande: 15.09.1982
(73) Titulaire: PONT-A-MOUSSON S.A., 54017 Nancy (FR)
(72) Inventeur: Ackermann, Luc, F-54340 Pompey (FR)
(74) Mandataire: Puit, Thierry

## Description

La présente invention est relative à un procédé d'élaboration d'alliages métalliques amorphes, ou vitreux, à base de fer, de phosphore, de carbone et de chrome.

On connaît, depuis les travaux dirigés dès 1958 par Pol Duwez à l'Institut de Technologie de Californie, les alliages métalliques amorphes, qui sont obtenus par refroidissement très rapide d'une phase liquide, permettant ainsi d'en conserver la structure désordonnée, ou non cristalline. En effet, on amène ainsi directement le matériau à une température inférieure à un certain seuil, appelé température de vitrification, lui-même situé à une température très inférieure à celle de solidification à laquelle la cristallisation commence.

Une technique de fabrication des alliages métalliques amorphes, appelée hypertrempe, consiste à envoyer un jet de métal en fusion sur la surface d'un disque ou d'un cylindre en rotation, dont la température est maintenue. inférieure ou égale à la température ambiante. Le liquide s'étale alors sur le disque en une pellicule épaisse de quelques microns seulement. Comme la pellicule est extrêmement mince et en contact étroit avec un puits de chaleur de volume beaucoup plus grand et que les métaux ont une conductivité thermique importante, le métal se refroidit et se solidifie très rapidement, à une vitesse de l'ordre de 10⁶ °C/seconde.

Dans un cas particulier de réalisation, le jet de métal en fusion frappe la surface interne d'un cylindre creux à rotation rapide (POND et MADDIN, Trans of Met. Soc., AIME, Vol. 245, p. 2475, 1969).

Les pellicules ou rubans ainsi préparés possèdent des propriétés remarquables, tant sur le plan mécanique que sur le plan magnétique. Ainsi, les alliages ont une résistance en traction très importante et leur ductilité est caractérisée par une excellente résistance à la pliure, permettant d'atteindre des courbures autour d'un rayon de l'ordre de l'épaisseur du ruban ; ils présentent également des propriétés de magnétisme doux, c'est-à-dire qu'ils sont magnétisés et démagnétisés avec un champ très faible.

Les premières compositions d'alliages amorphes étaient binaires, à base d'or et de silicium ; de nombreuses compositions métalliques ont été essayées depuis, mais celles susceptibles de conduire à un alliage amorphe par hypertrempe sont généralement constituées d'un métal ou d'un alliage de métaux de transition (fer, cobalt, nickel) ou d'un métal noble (or, palladium, platine) et d'un métalloïde de faible rayon atomique (bore, silicium, phosphore, carbone).

C'est ainsi que FR-A-2 211 536 décrit une composition de type MYZ, dans laquelle M est un métal choisi parmi le fer, le nickel, le chrome, le cobalt ou le vanadium ou un mélange de ces éléments, Y est un métalloïde choisi parmi le phosphore, le carbone ou le bore et Z est un élément choisi dans le groupe constitué par l'aluminium, le silicium, l'étain, l'antimoine, le germanium, l'indium ou le béryllium. Cependant, les différentes compositions à base de fer sont constituées à partir d'éléments de haute pureté. De même, l'alliage fer-phosphore-carbone élaboré suivant la technique décrite dans Journal of non-crist. Solid. n° 5,1970, p. 1, par Pol DUWEZ, est obtenu par la fusion d'une poudre de fer à 99,99 % de pureté, de phosphore rouge pur, de carbone de qualité graphite d'électrode en poudre, ce mélange subissant un frittage pour former des lingots. Enfin, le document FR-A-2257700 décrit l'obtention d'alliages amorphes du type Fe-Cr-C-P, mais .ne contenant que ces quatre éléments, à l'exclusion de tout autre.

Les procédés de préparation de ces alliages métalliques amorphes sont donc coûteux puisqu'ils nécessitent l'utilisation des métaux élémentaires constituant l'alliage à l'état pur.

Le document Métal Science and Heat Treatment, mai 1981, pages 900 et 901, indique, en son dernier alinéa, que de la fonte liquide pourrait être utilisée en vue de l'obtention de métaux amorphes, par étirage de microfilaments, mais le seul procédé décrit consiste à effectuer sur un alliage de composition très précise, un traitement laser qui n'en affecte que la couche superficielle.

La Demanderesse a constaté que, de manière surprenante, un alliage métallique amorphe pouvait être préparé à partir de matériaux extrêmement courants.

L'invention a donc pour objet un procédé d'élaboration d'alliages métalliques amorphes à base de fer, de phosphore, de carbone et de chrome, du type suivant lequel, on refroidit très rapidement un alliage métallique en phase liquide de manière à obtenir une structure vitreuse, caractérisé en ce qu'on prépare la phase liquide à partir de fonte, de phosphore et de chrome, la fonte utilisée présentant une teneur pondérale en carbone de 2 à 4,5 %, en soufre inférieure à 0,45 %, en silicium inférieu re à 5 %, en manganèse inférieure à 4 % et pouvant éventuellement être alliée à du chrome jusqu'à une teneur de 14 %.

Suivant un premier mode de réalisation du procédé de la présente invention la phase liquide est obtenue par addition de phosphore, à raison de 3,8 à 11,5 % en poids et de chrome, jusqu'à 12 % en poids, à de la fonte de fer à l'état liquide, les pourcentages ci-dessus étant comptés par rapport à la fonte.

Sauf indication contraire, les pourcentages donnés dans la suite du présent mémoire pour les proportions des différents éléments sont en poids.

Selon une première variante, on peut réaliser une addition simultanée du phosphore et du chrome.

Selon une seconde variante préférée, on ajoute tout d'abord le phosphore à la fonte liquide, on décrasse le mélange de fonte obtenu et on ajoute ensuite le chrome.

Selon une troisième variante, on ajoute tout d'abord le chrome à la fonte liquide, puis on ajoute ensuite le phosphore.

Selon un deuxième mode de réalisation du procédé de la présente invention, on prépare la phase liquide par refusion simultanée de fonte à l'état solide et jusqu'à 12 % en poids de chrome à l'état solide, par rapport à la fonte, puis on ajoute de 3,8 à 11,5 % en poids de phosphore à l'état solide, par rapport à la fonte.

Le phosphore est de préférence introduit sous forme d'un alliage tel que le ferrophosphore, et le chrome également sous forme d'un alliage tel que le ferrochrome.

Il est alors possible de préparer un alliage métallique amorphe à partir de produits industriels très classiques comme la fonte, sans être contraint d'avoir recours à des éléments purs ou à au moins 99 % de pureté, ni d'utiliser des techniques d'élaboration comme celle d'élaboration sous vide qui évite la formation d'oxydes, la dissolution de gaz ou la perte d'éléments volatils.

L'alliage ainsi obtenu se caractérise tant par son rapport P/C < 1, que par la présence de Si.

Selon le premier mode de réalisation; le procédé de l'invention consiste à ajouter à une fonte brute maintenue à l'état liquide, du ferrophosphore et du ferrochrome. On entend par fonte brute une fonte qui n'a subi aucun traitement particulier te,l que désulfuration ou déphosphoration mais qui est décrassée, mais on peut également utiliser une fonte ayant subi, outre un décrassage, une désulfuration ou déphosphoration préalable. Cette fonte peut être, par exemple, une fonte recueillie de façon classique lors de la coulée du haut fourneau. La fonte est utilisée liquide directement venue du haut fourneau ou d'un mélangeur de stockage, ou peut également être obtenue par refusion de lingots. On ajoute le ferrophosphore et le ferrochrome sous forme de granules du commerce. La fonte est maintenue liquide par tout moyen approprié tel qu'induction, insufflation d'oxygène, etc., à une température comprise entre 1 250 et 1 450 °C lors des additions, la température est ensuite ramenée à une valeur comprise entre 1 250 et 1 350 °C pour éviter des pertes excessives en phosphore. Les rendements de ces additions varient entre 80 et 97 %, soit 90 à 97 % pour le ferrochrome et 80 à 97 % pour le ferrophosphore.

Les additions sont effectuées dans les proportions suivantes :
- de 3,8 à 11,5 % en poids en phosphore par rapport à la fonte, par exemple sous forme de 15 à 44 % en poids de ferrophosphore ayant une teneur d'environ 26 % en phosphore ;
- de 0 à 12 % en poids de chrome par rapport à la fonte, par exemple sous forme de 0 à 17 % en poids de ferrochrome ayant une teneur d'environ 70 % en chrome ;
- le reste étant de la fonte.

Lorsque l'on met en oeuvre le second mode de réalisation, on part d'un lingot de fonte ayant la même nature que la fonte définie ci-dessus, ce lingot étant refondu en présence de ferrochrome sous forme de granules du commerce, afin d'obtenir une phase liquide de mélange à laquelle on ajoute le ferrophosphore.

L'alliage ainsi obtenu est, soit directement hypertrempé, soit refroidi puis hypertrempé à partir de lingots refondus à une température comprise entre 1 100 et 1 300 °C, suivant toute méthode connue, telle que refroidissement sur ou dans un rouleau, ou encore entre deux rouleaux lorsque l'on veut obtenir un ruban.

Comme indiqué précédemment, la caractéristique essentielle du procédé est que les constituants du mélange de départ ne présentent pas une grande pureté.

On a utilisé différents types de fonte dont la teneur en carbone est comprise entre 2 et 4,5 %, une teneur supérieure conduisant à des dépôts de graphite libre sur le ruban amorphe obtenu et une teneur inférieure défavorisant les conditions économiques du procédé, car il est alors nécessaire d'ajouter du ferrophosphore dans des proportions plus importantes. La teneur en soufre est de préférence inférieure à 0,45 %, valeur qui excède déjà les taux habituellement rencontrés pour de la fonte courante n'ayant subi aucun traitement de désulfuration.

La quantité de silicium va de l'état de traces jusqu'à 5 %, limite au-delà de laquelle l'obtention d'un produit hypertrempé est très difficile, les rubans obtenus devenant de plus en plus cassants. La quantité de manganèse va jusqu'à 4 %. Enfin, l'utilisation d'une fonte très phosphoreuse telle qu'obtenue à partir d'un minerai phosphoreux comme celui extrait des mines de Lorraine convient très bien, ce type de fonte ayant une teneur en phosphore allant jusqu'à 1.65 %. On peut également utiliser une fonte au chrome ayant une teneur en chrome atteignant 14 %.

A titre d'illustration, on donnera ci-après des compositions élémentaires pour quatre fontes ayant été utilisées.
(Voir tableau page 4)

Le ferrophosphore utilisé comme élément d'addition a de préférence la meilleure teneur en phosphore possible, compatible avec des exigences commerciales, une teneur minimale de 15 % étant souhaitable. Le ferrophosphore ne contient de préférence pas plus de 2,5 % de titane qui est une impureté classique car, au-delà de cette valeur, la formation d'oxyde de titane perturbe la trempe. Des exemples de compositions de ferrophosphore figurent au tableau suivant.

Le ferrochrome, qui est l'autre élément d'addition préféré dans le procédé de la présente invention, est un produit commercial ayant de préférence une teneur minimale en chrome de 50 %, par exemple de 70 % environ et pouvant contenir des impuretés à l'état de traces telles que manganèse et magnésium, ces impuretés n'ayant pas de conséquences néfastes puisqu'elles sont déjà présentes dans la fonte de départ.

Par hypertrempe du mélange précédemment défini, on obtient un alliage amorphe dont la composition a été donnée ci-dessus et qui comporte d'autres éléments à l'état d'impuretés, en particulier du manganèse.

### Exemple 1

En opérant suivant le premier mode de réalisation du procédé de la présente invention, on a mélangé 70 % en poids de fonte liquide correspondant à l'échantillon 1 défini ci-dessus, avec 23 % de ferrophosphore solide correspondant à l'échantillon 1 défini ci-dessus, puis on a décrassé le mélange et enfin ajouté 7 % de ferrochrome solide à 70 % de chrome, les divers pourcentages étant donnés par rapport au poids du mélange. Après hypertrempe, l'alliage amorphe résultant présente la composition suivante (en % atomique) :

### Exemple 2

En opérant toujours suivant le premier mode de réalisation du procédé de l'invention, 65 % en poids de fonte liquide de composition correspondant à celle de l'échantillon 2 défini ci-dessus ont été mélangés à 26,4 % de ferrophosphore solide correspondant à l'échantillon 2 défini ci-dessus, le mélange a été décrassé, on a ajouté 8,6 % de ferrochrome solide à 70 % de chrome, les pourcentages étant donnés en poids par rapport au mélange. L'alliage obtenu présente la composition suivante (en % atomique) :

### Exemple 3

En opérant suivant le second mode de réalisation du procédé de la présente invention, on refond 65 % de fonte solide de composition correspondant à celle de l'échantillon 2 défini ci-dessus, avec 8,6 % de ferrochrome solide à 70 % de chrome, puis on ajoute au mélange liquide 26,4 % de ferrophosphore solide correspondant à l'échantillon 2 défini ci-dessus, les pourcentages étant donnés en poids par rapport au mélange. L'alliage obtenu présente la composition donnée à l'exemple 2.

Sous sa forme cristalline habituelle, un alliage ayant une composition telle que définie ci-dessus est très dur et cassant et ses propriétés mécaniques sont évidemment mauvaises. La résistance en traction à la rupture est inférieure à 200 MPa. Par contre, le prix de revient de ce matériau est très bas puisque sa réalisation nécessite uniquement une fonte qui peut être non traitée à laquelle on ajoute du ferrophosphore et du ferrochrome en quantités modestes.

Lorsqu'il est rendu amorphe, ce même alliage permet d'obtenir par exemple des rubans métalliques de longueur théoriquement illimitée, d'épaisseur inférieure à 60 µrn et de largeur comprise entre 0,2 et plusieurs millimètres, tout en restant d'un faible coût, puisqu'il est obtenu à partir des mêmes matières premières.

A titre de comparaison, un alliage amorphe (A) de composition suivante (en % atomique) : correspondant au premier exemple de réalisation a été soumis à divers essais. Sa température de recristallisation est de l'ordre de 470 °C ; il subit, avant recristallisation, une perte de ductilité après un traitement de 6 heures à 220 °C.

Une comparaison des caractéristiques mécaniques de cet alliage de composition (A) sous sa forme amorphe et sous sa forme cristalline figure au tableau ci-après :

## Revendications

1. Procédé d'élaboration d'alliages métalliqes amorphes à base de fer, de phosphore, de carbone et de chrome, du type suivant lequel, en vue d'obtenir une structure vitreuse, on refroidit très rapidement sur un cylindre en rotation un alliage métallique en phase liquide, caractérisé en ce qu'on prépare la phase liquide à partir de fonte, de phosphore et de chrome, la fonte utilisée présentant une teneur pondérale en carbone de 2 à 4,5 %, en soufre inférieure à 0,45 %, en silicium inférieure à 5 %, en manganèse inférieure à 4 % et pouvant éventuellement être alliée à du chrome jusqu'à une teneur de 14 %.

2. Procédé suivant la revendication 1, caractérisé en ce que la phase liquide est obtenue par addition de phosphore, à raison de 3,8 à 11,5 % en poids, et de chrome, jusqu'à 12 % en poids, à de la fonte de fer à l'état liquide, les pourcentages ci-dessus étant comptés par rapport à la fonte.

3. Procédé selon la revendication 2, caractérisé en ce qu'on effectue d'abord l'addition du phosphore, on décrasse le mélange obtenu et on ajoute ensuite le chrome.

4. Procédé selon la revendication 2, caractérisé en ce qu'on effectue d'abord l'addition de chrome, puis on ajoute ensuite le phosphore.

5. Procédé selon la revendication 1, caractérisé en ce qu'on prépare la phase liquide par refusion simultanée de fonte à l'état solide et jusqu'à 12 % en poids de chrome à l'état solide, par rapport à la fonte, puis on ajoute de 3,8 à 11,5 % en poids de phosphore à l'état solide, par rapport à la fonte.

6. Procédé selon l'une quelconque des revendications précédentes, caractérisé en ce que la fonte utilisée est une fonte décrassée directement obtenue lors de la coulée du haut fourneau et n'ayant subi aucun traitement préalable ou une fonte ayant éventuellement subi un traitement préalable notamment de désulfuration et/ou de déphosphoration.

7. Procédé selon l'une quelconque des revendications 1 à 6, caractérisé en ce que le phosphore est ajouté sous forme de ferrophosphore présentant une teneur minimale en phosphore de 15 %.

8. Procédé selon l'une quelconque des revendications 1 à 6, caractérisé en ce que le chrome est ajouté sous forme de ferrochrome présentant une teneur minimale en chrome de 50 %.

9. Procédé selon l'une quelconque des revendications précédentes, caractérisé en ce que l'addition du ferrophosphore et du ferrochrome est effectuée dans la fonte maintenue à une température de 1 250 à 1 450 °C.

## Claims

1. Process for the manufacture of amorphous metal alloys based on iron, phosphorus, carbon and chromium, of the type according to which, with a view to obtaining a vitreous structure, a metal alloy in the liquid phase is cooled very quickly on a rotating cylinder, characterised in that the liquid phase is prepared from cast iron, phosphorus and chromium, the cast iron used having a content of 2 to 4.5 % by weight carbon, less than 0.45 % sulphur, less than 5 % silicon, less than 4 % manganese and possibly being able to be alloyed with chromium up to a content of 14 %.

2. Process according to claim 1, characterised in that the liquid phase is obtained by the addition of phosphorus, at the rate of from 3.8 to 11.5 % by weight and chromium up to 12 % by weight, to cast iron in the liquid state, the above percentages being given with respect to the cast iron.

3. Process according to claim 2, characterised in that the addition of phosphorus is firstly carried out, the mixture obtained is stirred and then the chromium is added.

4. Process according to claim 2, characterised in that the addition of chromium is firstly carried out, then the phosphorus is added.

5. Process according to claim 1, characterised in that the liquid phase is prepared by the simultaneous remelting of cast iron in the solid state and up to 12 % by weight chromium in the solid state, with respect to the cast iron, then one adds from 3.8 to 11.5 % by weight phosphorus in the solid state, with respect to the cast iron.

6. Process according to one of the preceding claims, characterised in that the cast iron used is a cast iron stirred directly, obtained at the time of blast furnace casting and which has not undergone any previous treatment or a cast iron which may possibly have undergone a previous treatment, in particular desulphurization and/or dephosphoration.

7. Process according to one of claims 1 to 6, characterised in that the phosphorus is added in the form of Ferro-phosphorus having a minimum content of phosphorus of 15 %.

8. Process according to one of claims 1 to 6, characterised in that the chromium is added in the form of Ferro-chromium, having a minimum content of chromium of 50 %.

9. Process according to one of the preceding claims, characterised in that the addition of Ferro-phosphorus and Ferro-chromium is effected in the cast iron kept at a temperature of 1 250 to 1 450 °C.

## Patentansprüche

1. Verfahren zur Herstellung amorpher Metallegierungen auf Basis von Eisen, Phosphor, Kohlenstoff und Chrom in der Weise, gemäß der man zwecks Erhaltens eines glasartigen Gefüges eine Metalllegierung in flüssiger Phase auf einem rotierenden Zylinder sehr schnell abkühlt, dadurch gekennzeichnet, daß man die flüssige Phase aus Gußeisen, Phosphor und Chrom herstellt, wobei das verwendete Gußeisen einen Gewichtsgehalt an Kohlenstoff von 2 bis 4,5 %, an Schwefel von unter 0,45 %, an Silizium von unter 5 %, an Mangan von unter 4 % aufweist und eventuell mit Chrom bis zu einem Gehalt von 14 % legiert sein kann.

2. Verfahren nach Anspruch 1, dadurch gekennzeichnet, daß die flüssige Phase durch Zusatz von Phosphor im Bereich von 3,8 bis 11,5 Gew.% und Chrom im Bereich bis zu 12 Gew.%, welche Prozentsätze auf das Gußeisen bezogen sind, zum Gußeisen im flüssigen Zustand erhalten wird.

3. Verfahren nach Anspruch 2, dadurch gekennzeichnet, daß man zunächst den Zusatz des Phosphors vornimmt, das erhaltene Gemisch entschlackt und anschließend das Chrom zusetzt.

4. Verfahren nach Anspruch 2, dadurch gekennzeichnet, daß man zunächst den Zusatz von Chrom vornimmt und dann den Phosphor zusetzt.

5. Verfahren nach Anspruch 1, dadurch gekennzeichnet, daß man die flüssige Phase durch gleichzeitiges Einschmelzen von Gußeisen in festem Zustand und bis zu 12 Gew.% Chrom in festem Zustand, bezogen auf das Gußeisen, herstellt und dann 3,8 bis 11,5 Gew.% Phosphor in festem Zustand, bezogen auf das Gußeisen, zusetzt.

6. Verfahren nach irgendeinem der vorstehenden Ansprüche, dadurch gekennzeichnet, daß das verwendete Gußeisen ein entschlacktes Gußeisen, das direkt beim Abstich des Hochofens erhalten ist und keine Vorbehandlung erfahren hat, oder ein Gußeisen ist, das eventuell eine Vorbehandlung insbesondere zur Entschwefelung und/oder Entphosphorung erfahren hat.

7..Verfahren nach irgendeinem der Ansprüche 1 bis 6, dadurch gekennzeichnet, daß der Phosphor in Form von Ferrophosphor zugesetzt wird, der einen Mindestgehalt an Phosphor von 15 % aufweist.

8. Verfahren nach irgendeinem der Ansprüche 1 bis 6, dadurch gekennzeichnet, daß das Chrom in Form von Ferrochrom zugesetzt wird, das einen Mindestgehalt an Chrom von 50 % aufweist.

9. Verfahren nach irgendeinem der vorstehenden Ansprüche, dadurch gekennzeichnet, daß der Zusatz des Ferrophosphors und des Ferrochroms in das auf einer Temperatur von 1 250 bis 1 450 °C gehaltene Gußeisen vorgenommen wird.
